# EUROPÄISCHE PATENTANMELDUNG

(11) **EP 2 402 504 A1**
(43) Veröffentlichungstag der Anmeldung: **04.01.2012**
(21) Anmeldenummer: 11005249.5
(22) Anmeldetag: 28.06.2011
(51) Int. Cl.: D21H 21/26, D21H 27/06, D21H 11/12, D21H 11/14

(54) **Transparentpapier, enthaltend Faserstoffe aus Einjahrespflanzen und/oder andere schnellwachsende Nichtholzfaserstoffe**

(30) Priorität: 29.06.2010 EP 10006710
(71) Anmelder: M-real Oyj, 02100 Espoo (FI)
(72) Erfinder: Bönsch, Karen, 52379 Langerwehe (DE); Grasmeier, Walter, 52351 Düren (DE); Breuer, Margret, 52152 Simmerath (DE); Raumann, Udo, 52382 Niederzier (DE); Triebel, Alfred, 52399 Merzenich (DE)
(74) Vertreter: Polypatent

(57) **Zusammenfassung**

Die vorliegende Erfindung betrifft ein Transparentpapier, enthaltend Faserstoffe aus Einjahrespflanzen und/oder andere schnellwachsende Nichtholzfaserstoffe, ein Verfahren zur Herstellung eines solchen Transparentpapiers und die Verwendung desselben.

## Beschreibung

Die vorliegende Erfindung betrifft Transparentpapiere, enthaltend Faserstoffe aus Einjahrespflanzen und/oder andere schnellwachsende Nichtholzfaserstoffe, welche eine Lichtdurchlässigkeit (Transmission) von mindestens 50 % aufweisen, ein Verfahren zur Herstellung solcher Transparentpapiere sowie die Verwendung derartiger Transparentpapiere.

Der Begriff "Transparenz" ist eine Bezeichnung für das Maß der Lichtdurchlässigkeit von Materialien. Die Transparenz oder auch Transmission eines Materials oder einer Probe wird ausgedrückt als Transparenz- bzw. Transmissionsgrad τ = Φₑₓ/Φᵢₙ mit Φₑₓ: Strahlungsfluss des aus dem Material / der Probe austretenden (durchgelassenen) Lichtstrahls und Φᵢₙ: Strahlungsfluss des einfallenden Lichtstrahls. Der Kehrwert der Transparenz/Transmission τ wird als Opazität bezeichnet und ist ein Maß für die optische Dichte des Materials / der Probe. Im allgemeinen Sprachgebrauch wird ein Material als transparent bezeichnet, wenn ein mit bloßem Auge erkennbarer Anteil des einfallenden Lichtstrahls das Material passieren kann, ohne von dem Material absorbiert oder reflektiert zu werden. Bei einem gefärbten transparenten Material treten nur bestimmte Frequenzen des sichtbaren Lichtes in einem für das bloße Auge erkennbaren Anteil durch das Material /die Probe hindurch, während andere Frequenzen stark absorbiert werden, wobei die Farbe des austretenden Lichtes durch die durch das gefärbte transparente Material hindurchtretenden Frequenzen bestimmt wird.

Transparentpapiere sind daher Papiere mit hoher Lichtdurchlässigkeit. Zu ihrer Herstellung werden üblicherweise aus Holz gewonnene Zellstoffe in einem Refiner stark gemahlen (gequetscht), wodurch eine gezielte Veränderung der Faserform vorgenommen wird. Die Faseroberfläche wird hierbei stark vergrößert, so dass die Lichtdurchlässigkeit (Transparenz) zunimmt. Durch diese Art der Stoffmahlung, das Quetschen, werden die Poren und Zwischenräume des Papiers geschlossen, so dass dessen Saugfähigkeit abnimmt und die einzelnen Fasern bei einem transparenten Papier durch die gequetschte Mahlung (auch als "schmierige Mahlung" bezeichnet) flach aufliegen.

Die zur Herstellung von Transparentpapieren i. a. verwendeten Holzfaserstoffe werden größtenteils aus festem bzw. hartem Gewebe der Sprossachsen, insbesondere der Stämme und Äste von Bäumen gewonnen. Diese Faserstoffe aus Holz (Lang- und/oder Kurzfasern) sind in der Regel sehr mahlresistent, so dass zur Erzeugung eines Transparenzpapiers aus Holzfasern eine hohe Faserstoffausmahlung notwendig ist, welche das Verfahren zur Herstellung solcher Transparenzpapiere sehr energieintensiv macht.

Aufgabe der vorliegenden Patentanmeldung war es daher, ein Transparentpapier bereitzustellen, welches gegenüber den aus dem Stand der Technik bekannten Transparentpapieren mit einem Holzfaserstoffanteil von 100 %, bezogen auf den Gesamtfaserstoffanteil in dem Papier, bei vergleichbarer Transparenz mit geringerer Mahlbeaufschlagung, d. h. geringerem Energieverbrauch hergestellt werden kann.

Überraschenderweise ist nun gefunden worden, dass diese Aufgabe gelöst wird durch ein Transparentpapier, welches Faserstoffe aus Einjahrespflanzen und/oder andere schnellwachsende Nichtholzfaserstoffe enthält und eine Lichtdurchlässigkeit (Transmission) von mindestens 50 % aufweist.

Faserstoffe aus Einjahrespflanzen und/oder anderen schnellwachsenden Nichtholzfaserstoffen sind weicher als Holzfaserstoffe und können mit einer geringeren Mahlbeaufschlagung fibrilliert werden, wodurch sich eine Energieeinsparung im Herstellungsprozess ergibt. Ferner ist bei der Verwendung derartiger Faserstoffe bei der Mahlung und auch im weiteren Papierherstellungsprozess eine breitere Variation verschiedener Parameter möglich, als dies bei der Verwendung von Holzfasern der Fall ist. Dies erlaubt zum einen eine weitere Optimierung des Produktionsprozesses im Hinblick auf Energiebedarf und Kostenaufwand, ermöglicht andererseits aber auch eine gezielte Feinabstimmung der Produkteigenschaften. So kann bspw. die Faserlänge derartiger Faserstoffe gezielt gewählt und eingestellt werden. Breitere Variationsmöglichkeiten ergeben sich auch bei der Art der verwendeten Refiner und der Einstellungen der Papiermaschine. Darüber hinaus weisen Einjahrespflanzen und schnellwachsende Nichtholzpflanzen eine hohe Biomassenproduktionskapazität auf, d. h. die Menge des zur Papierherstellung verwendbaren Materials, welches pro Jahr und Flächeneinheit der mit dieser Pflanze bebauten Nutzfläche gewonnen wird, liegt deutlich über dem Ertrag einer gleichgroßen Waldfläche pro Jahr, bezogen auf den gesamten Lebenszyklus der Pflanzen.

Als Einjahrespflanzen werden im Sinne der Erfindung solche Pflanzen bezeichnet, welche jährlich angebaut und geerntet werden. Als weitere Nichtholzfaserstoffe werden Faserstoffe bezeichnet, welche nicht aus dem festen/harten Gewebe der Sprossachsen, also Stämmen, Ästen und Zweigen, von Bäumen stammen. Als schnellwachsend werden solche Pflanzen bezeichnet, bei denen eine Ernte der Pflanzen bzw. der zur Fasergewinnung benötigten Pflanzenteile spätestens fünf Jahre, bevorzugt spätestens drei Jahre und besonders bevorzugt spätestens ein Jahr nach der Aussaat bzw. der vorhergehenden Ernte erfolgen kann. Im Rahmen der vorliegenden Erfindung können ferner auch Faserstoffe aus den faserigen "Abfällen" oder Überresten der Verarbeitung der oben genannten Pflanzen durch andere Industriezweige verwendet werden, wie bspw. die bei der Zuckerproduktion aus Zuckerrohr anfallende Bagasse.

Durch die Verwendung derartiger schnellwachsender Nichtholz-Faserstoffe anstelle von Faserstoffen aus Bäumen kann neben der Energieeinsparung im Produktionsprozess auch der Verknappung von Ressourcen und dem negativen Klimaeinfluss durch Abholzung von Wäldern entgegengewirkt werden.

Im Sinne der vorliegenden Erfindung ist der Begriff "transparent" (durchsichtig) von dem Begriff durchscheinend (v.a. im englischen Sprachraum auch als "translucent" bezeichnet) zu unterscheiden, insbesondere da diese Begriffe fälschlicherweise häufig mehr oder weniger synonym verwendet werden. Als Transparentpapier wird im Sinne der vorliegenden Erfindung ein Papier bezeichnet, welches eine Lichtdurchlässigkeit (Transmission) von mindestens 50 %, bestimmt gemäß DIN 53147 bzw. ISO 22891, aufweist (d. h. eine Opazität von höchstens 50 % besitzt) und gleichzeitig eine konturenscharfe Wiedergabe eines unmittelbar hinter dem Transparentpapier positionierten Textes oder einer dahinter positionierten Graphik erlaubt, wie es beispielsweise das Sichtfenster eines Briefumschlages erlaubt. Ein durchscheinendes Material erlaubt hingegen aufgrund der unregelmäßigen Struktur im Inneren des Materials nur ein diffuses Durchdringen des Materials mit Licht. Aus diesem Grund können auch unmittelbar hinter einem durchscheinenden Material befindliche Texte und/oder Graphiken nicht konturenscharf, sondern lediglich verschwommen wahrgenommen werden, wie beispielsweise bei einem üblichen Lampenschirm aus Papier.

Der Anteil an Faserstoffen aus Einjahrespflanzen und/oder anderen schnellwachsenden Nichtholzfaserstoffen in dem erfindungsgemäßen Transparentpapier beträgt bevorzugt 50 bis 100 %, besonders bevorzugt 70 bis 90 % und insbesondere 70 bis 80 %, bezogen auf den Gesamtgehalt an Faserstoffen in dem Transparentpapier.

Die im Rahmen der vorliegenden Erfindung verwendeten Faserstoffe aus Einjahrespflanzen und/oder die anderen schnellwachsenden Nichtholzfaserstoffe sind bevorzugt ausgewählt aus der Gruppe, enthaltend:
- Fasern von Getreiden, bevorzugt Stängelfasern von Getreiden, ausgewählt aus der Gruppe enthaltend Reis, Weizen, Roggen, Hafer, Gerste oder Mischungen derselben,
- Fasern von Gräsern, bevorzugt ausgewählt aus der Gruppe enthaltend Esparto- und Sabaigras,
- Fasern von Schilfen, bevorzugt ausgewählt aus der Gruppe enthaltend Papyrus, Schilfgras, Bambus, Zuckerrohr oder Mischungen derselben,
- Bastfasern, bevorzugt von Pflanzen ausgewählt aus der Gruppe enthaltend Flachs, Leinsamen, Kenaf, Jute, Hanf oder Mischungen derselben,
- Blattfasern, bevorzugt Sisalfasern,
- Frucht- oder Samenfasern
- oder Mischungen derselben.

Besonders bevorzugt stellen die im Rahmen der vorliegenden Erfindung verwendeten Nichtholzfaserstoffe Bambusfasern dar.

Die Faserlänge der Faserstoffe aus Einjahrespflanzen und/oder der anderen schnellwachsenden Nichtholzfaserstoffe liegt bevorzugt im Bereich von 0,5 bis 10 mm, besonders bevorzugt von 1 bis 5 mm und insbesondere im Bereich von 1,5 bis 4 mm.

Neben den Faserstoffen aus Einjahrespflanzen und/oder anderen schnellwachsenden Nichtholzfaserstoffen kann das Transparentpapier in einer bevorzugten Ausführungsform der vorliegenden Erfindung auch Holzfaserstoffe und/oder Sekundärfaserstoffe, welche aus Einjahrespflanzen, anderen Nichtholzfaserstoffen und/oder Holzfaserstoffen gewonnen wurden, enthalten, bevorzugt in einem (kombinierten) Anteil von > 0,1 bis 50 %, besonders bevorzugt von 10 bis 40 % und insbesondere von 20 bis 30 %, bezogen auf den Anteil an Faserstoffen. Im Sinne der vorliegenden Erfindung umfasst der Begriff "Sekundärfaserstoffe" alle Faserstoffe, die aus faserstoffhaltigen Abfallprodukten gewonnen werden, insbesondere solche, die aus sog. PCW/post-consumer waste, d.h. Altpapier gewonnen wurden. Die Holzfaserstoffe können hierbei bevorzugt eine Faserlänge bis 2,5 mm aufweisen.

Die Ober- und die Unterseite des erfindungsgemäßen Transparentpapiers weisen unabhängig voneinander bevorzugt jeweils eine Glätte nach Bekk im Bereich von 0,5 bis 100 s, bevorzugt von 1 bis 50 s und besonders bevorzugt von 2 bis 30 s auf. Die Bestimmung der Glätte nach Bekk erfolgt nach DIN 53107 bzw. ISO 5627. Hierbei ist die Glätte auf der Oberseite des Papiers im Allgemeinen geringer als auf der Rückseite.

Das erfindungsgemäße Transparentpapier weist üblicherweise bevorzugt folgende weiteren Eigenschaften auf:
Biegesteifigkeit längs: im Bereich von 20 bis 45 mN, bevorzugt 25 bis 40 mN, besonders bevorzugt 30 bis 35 mN
Biegesteifigkeit quer: im Bereich von 10 bis 25 mN, bevorzugt 14 bis 23 mN, besonders bevorzugt 16 bis 21 mN
Bruchlast längs: 100 bis 150 N, bevorzugt 110 bis 140 N, besonders bevorzugt 115 bis 125 N
Bruchlast quer: 40 bis 70 N, bevorzugt 45 bis 65 N, besonders bevorzugt 50 bis 60 N
Berstdruck: 180 bis 250 kPa, bevorzugt 200 bis 230 kPa
Reibungskoeffizient: 0,5 bis 0,6, bevorzugt 0,52 bis 0,58, besonders bevorzugt 0,53 bis 0,55
Fencheldehnung quer: 7 bis 15 %, bevorzugt 9 bis 13 %, besonders bevorzugt 11 bis 13 %
Fencheldehnung längs: 0,8 bis 1,5 %, bevorzugt 0,95 bis 1,3 %, besonders bevorzugt 1 bis 1,2 %

Bevorzugt weist das erfindungsgemäße Transparentpapier eine Transmission von mindestens 55 %, bevorzugt von mindestens 60 % auf. Dem Fachmann ist wohlbekannt, dass die Lichtdurchlässigkeit eines Materials mit zunehmender Materialstärke abnimmt. Bevorzugt beziehen sich die in der vorliegenden Erfindung genannten Transmissionswerte daher auf eine Papierstärke im Bereich von 40 - 200 g/m², bevorzugt von 60 bis 150 g/m² und besonders bevorzugt von 75 - 125 g/m² Flächengewicht im getrockneten Zustand des Papiers (atro).

Neben den Faserstoffen aus Einjahrespflanzen und/oder anderen schnellwachsenden Nichtholzfaserstoffen sowie gegebenenfalls einem gewissen Anteil Holzfaserstoffen und/oder Sekundärfaserstoffe, welche aus Einjahrespflanzen, anderen Nichtholzfaserstoffen und/oder Holzfaserstoffen gewonnen wurden, enthält das erfindungsgemäße Transparentpapier bevorzugt weitere Bestandteile. Diese sind bevorzugt ausgewählt aus der Gruppe enthaltend
- Leime und Imprägniermittel, bevorzugt tierische Leime, Harze, Paraffine, Wachse, Nassfestmittel oder Mischungen derselben,
- Füllstoffe, bevorzugt ausgewählt aus der Gruppe, enthaltend Kaolin, Talkum, Gips, Bariumsulfat, Kreide, Titanweiß, Methylharnstoffharze oder Mischungen derselben sowie
- weitere Hilfsstoffe, bevorzugt ausgewählt aus der Gruppe, enthaltend Farbstoffe, Entschäumer, Dispergiermittel, Retentionsmittel, Flockungsmittel, Netzmittel, Weichmacher, beispielsweise Diisobutylphthalate oder Polyalkohole, Aufheller oder Mischungen derselben.

Die erfindungsgemäßen Papiere können sowohl als weiße, hochweiße wie auch als farbige Transparentpapiere zur Verfügung gestellt werden.

In einer bevorzugten Ausführungsform ist mindestens eine Oberfläche des Transparentpapiers, d. h. entweder die Vorder- oder die Rückseite oder sowohl die Vorder- als auch die Rückseite des erfindungsgemäßen Transparentpapiers durch Leimen, Färben, Pigmentieren und/oder Aufhellen behandelt. Hierzu geeignete Stoffe und Verfahren sind dem Fachmann bekannt.

Ein weiterer Gegenstand der Erfindung ist ein Verfahren zur Herstellung des erfindungsgemäßen Transparentpapiers, welches die folgenden Schritte umfasst: (1) Bereitstellen von Faserstoffen aus Einjahrespflanzen und/oder anderen schnellwachsenden Nichtholzfaserstoffen, (2) Aufbereitung dieser Nichtholzfaserstoffe und optional der Holzfaserstoffe und/oder Sekundärfaserstoffe, welche aus Einjahrespflanzen, anderen Nichtholzfaserstoffen und/oder Holzfaserstoffen gewonnen wurden, zum Ganzstoff durch Aufschlagen, Mahlen, Suspendieren in Wasser und/oder Zusetzen von weiteren Stoffen wie Farbstoffen, Pigmenten, Bleichmitteln, Bindemitteln und/oder Füllstoffen, (3) Blattbildung und Trocknung des Papiers, bevorzugt auf einer Papiermaschine, (4) optional Oberflächenbehandlung und/oder Veredlung des Papiers, bevorzugt durch Färben, Streichen, Leimen, weiteres Trocknen, Glätten und/oder Prägen.

Im ersten Schritt des erfindungsgemäßen Verfahrens werden die Faserstoffe ggf. nach Aufschlagen des Faserballens durch Aufschließen der Fasern zu einem Faserbrei verarbeitet. Das Aufschlagen und Mahlen der Nichtholzfaserstoffe erfolgt hierbei wie auch bei den Holzfaserstoffen mechanisch und/oder chemisch. Im zweiten Schritt werden die Nichtholzfaserstoffe und optional die Holzfaserstoffe und/oder Sekundärfaserstoffe, welche aus Einjahrespflanzen, anderen Nichtholzfaserstoffen und/oder Holzfaserstoffen gewonnen wurden, zum Ganzstoff, d. h. zur fertigen Papiersuspension verarbeitet, indem der in Schritt (1) gewonnene Zellstoff aufgeschlagen, gemahlen, in Wasser suspendiert und/oder mit weiteren Stoffen vermengt wird. Diese weiteren Stoffe stellen bspw. Farbstoffe, Pigmente, Bleichmittel, Bindemittel und/oder Füllstoffe dar und sind bevorzugt ausgewählt aus den bereits oben genannten zusätzlichen Bestandteilen. Die Faserlänge der Faserstoffe während des Mahlvorgangs wird bevorzugt kontrolliert und durch geeignete Energiebeaufschlagung eingestellt. Die Blattbildung und Trocknung des Papiers erfolgt bevorzugt auf einer Papiermaschine und umfasst weiterhin bevorzugt die folgenden Schritte: (a) Erhitzen des in Schritt (2) erhaltenen Gemisches auf 40 bis 95 °C, bevorzugt 65 bis 85 °C und besonders bevorzugt 75 bis 85 °C, (b) gleichförmiges Verteilen des Gemisches zu einer zusammenhängenden Bahn auf mindestens einem Sieb oder zwischen mindestens zwei Sieben, (c) Entwässern des sich bildenden Faserstoffvlieses, optional durch Anlegen von externem Vakuum und/oder unter Wärmezufuhr, bis die Papierbahn eine Restfeuchte im Bereich von 30 bis 50 %, bezogen auf das Gesamtgewicht der Papierbahn aufweist, (d) Pressen der Papierbahn, bevorzugt mittels Feuchtpresse, (e) gegebenenfalls Zwischentrocknung der Papierbahn, bis diese eine Restfeuchte im Bereich von 2 bis 8 % aufweist, bezogen auf das Gesamtgewicht der Papierbahn, bevorzugt mit Hilfe von mit Dampf beheizten Trockenzylindern.

Bei dem oder den in Schritt (b) verwendeten Sieben handelt es sich bevorzugt um Netzgewebe, durch welche das Wasser ablaufen kann, wodurch ein Faservlies auf der Sieboberfläche zurückbleibt.

Anschließend kann gemäß Schritt (4) des erfindungsgemäßen Verfahrens eine Oberflächenpräparation des Papiers mittels einem oder mehreren dem Fachmann bekannten Verfahren zur Färbung, Aufhellung, Leimung, Pigmentierung und/oder sonstiger Oberflächenformulierung erfolgen. Sofern notwendig, wird das Transparentpapier nach einer derartigen Behandlung anschließend bis auf eine Restfeuchte von 4 bis 10 %, bezogen auf das Gesamtgewicht der Papierbahn, getrocknet und kann anschließend, sofern gewünscht, zusätzlich geglättet oder geprägt werden.

Die Leimung der Papierbahn kann beispielsweise mit einem handelsüblichen synthetischen Oberflächenleim erfolgen. Solche synthetischen Oberflächenleime basieren beispielsweise auf Styrolacrylat-Copolymeren, Acrylat-Copolymeren, dimeren Alkylketenen usw.. Zur Färbung (in Masse und/oder zur Oberflächenfärbung) können Reaktivfarbstoffe, substantive Farbstoffe, Säurefarbstoffe sowie Pigmentfarbstoffe verwendet werden. Zur weiteren Oberflächenpräparation können unter anderem Stoffe verwendet werden, die die Inkjet-, Laser- oder Indigoeignung optimieren, die Bedruckbarkeit verbessern oder dem Papier besondere optische und/oder sicherheitsrelevante Eigenschaften verleihen. Zu diesen Hilfsmitteln zählen u. a. Pigmente, Latices, Polyvinylalkohole (PVA) und natürliche Binder (Stärke, Carboxymethylzellulose (CMC)).

Bei dem erfindungsgemäßen Einsatz von Faserstoffen und Einjahrespflanzen oder anderen Nichtholzfaserstoffen kann aufgrund des geringen mechanischen Aufwands beim Aufschlagen und Mahlen pro Zyklus eine Energieeinsparung von ca. 10 % erreicht werden. Darüber hinaus sind für das Erreichen derselben Transparenz wie bei herkömmlichen Transparentpapieren weniger Zyklen nötig, da die erfindungsgemäß eingesetzten Faserstoffe leichter zu vermahlen sind. Dies bewirkt eine weitere Energie- und Kostenersparnis bei höherer Effizienz im Vergleich zu herkömmlichen Transparentpapieren.

Gegenstand der vorliegenden Erfindung ist weiterhin die Verwendung von Faserstoffen aus Einjahrespflanzen und/oder anderen schnellwachsenden Nichtholzfaserstoffen, bevorzugt ausgewählt aus der Gruppe der oben aufgezählten Pflanzen, zur Herstellung des erfindungsgemäßen Transparentpapiers sowie die Verwendung eines solchen Transparentpapiers für Briefumschläge, als Bastelpapier, für Broschüren und/oder Zwischenlagen für Broschüren, für Inkjet- und Laserdruckanwendungen sowie als Schreib-, Malund/oder Druckstoff.

Die nachfolgenden Beispiele zeigen, dass das erfindungsgemäße Transparentpapier (Beispiele 1 und 2) trotz der Verwendung von schnellwachsenden Nichtholzfaserstoffen, welche einen energiesparenden und damit kostengünstigeren Herstellungsprozess erlauben, mit denen eines kommerziell erhältlichen Transparentpapiers aus Holzfaserstoffen (Beispiel 3) vergleichbar ist.

### Beispiele

Sowohl das erfindungsgemäße Transparentpapier als auch das Papier gemäß dem Vergleichsbeispiel, welches keine Faserstoffe aus Einjahrespflanzen und/oder andere schnellwachsende Nichtholzfaserstoffe enthält, wurde nach üblichen, dem Fachmann aus dem Stand der Technik bekannten Verfahren zur Herstellung von Transparentpapieren aus 100 % Holzfaserstoff hergestellt.

### Allgemeine Angaben zu den Beispielen 1 & 3:

### 1. Aufbereitung des Bambuszellstoffs:

500 kg Bambuszellstoff (Phoenix Pulp & Paper Public Company Limited, North Klong Toey, Watana, Bangkok, Thailand) mit einer Faserlänge von 1,7 mm wurden mit 6 m³ Wasser einer Temperatur von 12 °C für 15 Minuten in einem Pulper aufgeschlagen. Anschließend wurde das Stoffgemisch, welches eine Stoffdichte von 3,9 % aufwies, insgesamt sechsmal durch eine Refiner-Einheit mit einem Stahl- (60 kW Energiebeaufschlagung) und drei Basaltrefinern (zweimal 88 kW und einmal 87 kW Energiebeaufschlagung) für jeweils 300 Sekunden gepumpt, wobei die Temperatur auf 55 °C anstieg. Es handelt sich hierbei um eine fibrillierende Mahlung. Die Gesamtleistungsaufnahme über die sechs Mahlzyklen betrug 2.076 kW.

In einem Morfy-Fiber Analyzer Morfi 2002 (CTP, bezogen über Techpap, St. Martin D'Heres, Frankreich) wurde die durchschnittliche Faserlänge und -breite sowie die Anzahl der Feinstoffe mit einer Probe einer Stoffdichte von 0,05 g/l für eine Messdauer von 2 Minuten gemäß den Anweisungen des Geräteherstellers bestimmt. Die Anzahl der in dieser Messdauer gemessenen Fasern betrug 4.710 Stück, wobei die durchschnittliche Faserlänge 657 µm und die durchschnittliche Faserbreite 29,6 µm betrug. Die Anzahl der Feinstoffe, d.h. der Fasern und Bruchstücke mit einer Länge von unter 200 µm, betrug 143.500 Stück in der angegebenen Messdauer.

### 2. Aufbereitung des Holzzellstoffs für Beispiele 1 und 3:

500 kg Langfaser-Frischzellstoff (Norrland Kiefer und Fichte, Stora) mit einer Faserlänge von 2,8 bis 3 mm wurden in 6 m³ Wasser bei 12°C suspendiert und in einem Pulper für 15 Minuten aufgeschlagen. Die fibrillierende Mahlung der Faserstoffe in der Suspension, welche eine Stoffdichte von 3,9 % aufwies, erfolgte, wie für den Bambuszellstoff beschrieben, unter Einsatz von Stahl- und Basaltrefinern, wobei allerdings 8 statt 6 Durchläufe vorgenommen werden mussten, um eine vergleichbare Faserlänge und -breite zu erhalten. Die Dauer eines Durchlaufs betrug 540 Sekunden, wobei die Temperatur auf 56 °C anstieg. Die Gesamtleistungsaufnahme betrug 2.584 kW.

Eine Probe einer Stoffdichte von 0,05 g/l wurde für eine Messdauer von 2 Minuten, wie bereits für die Bambusfaserstoffsuspension beschrieben, in dem oben genannten Morfy-Fiber Analyzer untersucht. Die Anzahl der in der Messdauer von 2 Minuten gemessenen Fasern betrug 4.975 Stück, die Anzahl der Feinstoffe 123.490 Stück. Die durchschnittliche Faserlänge betrug 660 µm, die durchschnittliche Faserbreite 30 µm.

### Beispiel 1: Herstellung eines Transparentpapiers, enthaltend 75 Gewichtsprozent Bambusfasern, bezogen auf den Gesamtfaseranteil in dem Papier

Die Suspension des wie oben beschrieben aufbereiteten Bambuszellstoffs (Volumen 12,8 m³) wurde mit 4,3 m³ der wie oben beschrieben aufbereiteten Holz-Faserstoff-Suspension vermischt (Verhältnis 3:1) und in die Arbeitsbütte geleitet. Die Stoffdichte betrug hier nach Verdünnung 3,5 %.

Die Suspension wurde durch Zugabe von Siebwasser verdünnt und auf 81 °C erhitzt, so dass die Stoffdichte im Stoffauflauf 0,95 % betrug. Die Suspension wurde auf die Siebpartie geleitet und dort durch Schwerkraft und Anlegen eines Unterdrucks (etwa 80 - 120 mbar) und Schütteln der Siebpartie bei einer Frequenz von 50 Hz mit einer Horizontalbewegung von 8 mm zur Optimierung der Formation entwässert. In der anschließenden Pressenpartie erfolgte eine weitere Entwässerung der Papierbahn bei 10 bar Kolbendruck durch befilzte Legepressen, welche jeweils oberhalb und unterhalb der Papierbahn angeordnet sind. Zur weiteren Trocknung wurde die Papierbahn an IR-Elektrostrahlern vorbeigeleitet (Kassette mit 17 IR Elektrostrahlern, Gesamtleistung 17,5 kW) und anschließend in der Vortrockenpartie über 10 Zylinder von 60 auf 110 °C erwärmt. Die Feuchte der Papierbahn nach der Vortrockenpartie betrug 43 % (bestimmt nach Wärmeschrankverfahren gemäß ISO 287:1985).

Zur Erhöhung der Glätte und Transparenz der Papierbahn wurde diese durch eine Feuchtpresse mit einem Kolbendruck von 55 bar geleitet. In einer Zwischentrockenpartie wurde die Papierbahn über 8 Zylinder von 60 auf 110 °C erwärmt. Die Feuchte nach der Zwischentrockenpartie betrug 4,9 %. In einem Leimbad mit Abquetschpresse (40 bar Kolbendruck), enthaltend 1,5 Gewichtsprozent eines Acrylatpolymers, bezogen auf das Gesamtgewicht des Leimbades, erfolgte die Oberflächenleimung der Papierbahn.

Die Papierbahn wurde anschließend an IR-Elektrostrahlern vorbeigeleitet (Gesamtleistung 12 kW) und in einer Nachtrockenpartie über 4 Zylinder von 60 auf 110 °C erwärmt. Die Feuchte nach der Nachtrockenpartie betrug 7,2 %. Die Papierbahn wurde durch Überleiten über 2 Kühlzylinder abgekühlt und anschließend aufgerollt, wobei die Feuchte in der aufgerollten Papierbahn jeweils 7,4 % betrug.

### Beispiel 2: Herstellung eines weiteren Transparentpapiers, enthaltend 75 Gewichtsprozent Bambusfasern, bezogen auf den Gesamtfaseranteil in dem Papier

### 1. Aufbereitung des Bambuszellstoffs:

500 kg Bambuszellstoff (Phoenix Pulp & Paper Public Company Limited, North Klong Toey, Watana, Bangkok, Thailand) mit einer Faserlänge von 1,7 mm wurden mit 6 m³ Wasser einer Temperatur von 12 °C für 12 Minuten in einem Pulper aufgeschlagen. Anschließend wurde das Stoffgemisch, welches eine Stoffdichte von 3,7 % aufwies, insgesamt sechsmal durch eine Refiner-Einheit mit einem Stahl- (60 kW Energiebeaufschlagung) und drei Basaltrefinern (zweimal 88 kW und einmal 87 kW Energiebeaufschlagung) für jeweils 300 Sekunden gepumpt, wobei die Temperatur auf 50 °C anstieg. Es handelt sich hierbei um eine fibrillierende Mahlung. Die Gesamtleistungsaufnahme über die sechs Mahlzyklen betrug 1.875 kW.

In einem Morfy-Fiber Analyzer Morfi 2002 (CTP, bezogen über Techpap, St. Martin D'Heres, Frankreich) wurde die durchschnittliche Faserlänge und -breite sowie die Anzahl der Feinstoffe mit einer Probe einer Stoffdichte von 0,05 g/l für eine Messdauer von 2 Minuten gemäß den Anweisungen des Geräteherstellers bestimmt. Die Anzahl der in dieser Messdauer gemessenen Fasern betrug 4.950 Stück, wobei die durchschnittliche Faserlänge 710 µm und die durchschnittliche Faserbreite 30,5 µm betrug. Die Anzahl der Feinstoffe, d.h. der Fasern und Bruchstücke mit einer Länge von unter 200 µm, betrug 130.500 Stück in der angegebenen Messdauer.

### 2. Aufbereitung des Holzzellstoffs für Beispiel 2:

500 kg Langfaser-Frischzellstoff (Norrland Kiefer und Fichte, Stora) wurden in 6 m³ Wasser bei 12°C suspendiert und in einem Pulper für 15 Minuten aufgeschlagen. Die fibrillierende Mahlung der Faserstoffe in der Suspension, welche eine Stoffdichte von 3,9 % aufwies, erfolgte, wie für den Bambuszellstoff beschrieben, unter Einsatz von Stahl- und Basaltrefinern, wobei allerdings 9 statt 6 Durchläufe vorgenommen wurden. Die Dauer eines Durchlaufs betrug 650 Sekunden, wobei die Temperatur auf 58 °C anstieg. Die Gesamtleistungsaufnahme betrug 2.821 kW.

Eine Probe einer Stoffdichte von 0,05 g/l wurde für eine Messdauer von 2 Minuten, wie bereits für die Bambusfaserstoffsuspension beschrieben, in dem oben genannten Morfy-Fiber Analyzer untersucht. Die Anzahl der in der Messdauer von 2 Minuten gemessenen Fasern betrug 5.020 Stück, die Anzahl der Feinstoffe 128.000 Stück. Die durchschnittliche Faserlänge betrug 630 µm, die durchschnittliche Faserbreite 29,7 µm.

Die Suspension des wie oben beschrieben aufbereiteten Bambuszellstoffs (Volumen 12,8 m³) wurde mit 4,3 m³ der wie oben beschrieben aufbereiteten Holz-Faserstoff-Suspension vermischt (Verhältnis 3:1) und in die Arbeitsbütte geleitet. Die Stoffdichte betrug hier nach Verdünnung 3,5 %.

Die Suspension wurde durch Zugabe von Siebwasser verdünnt und auf 85 °C erhitzt, so dass die Stoffdichte im Stoffauflauf 0,95 % betrug. Die Suspension wurde auf die Siebpartie geleitet und dort durch Schwerkraft und Anlegen eines Unterdrucks (etwa 80 - 120 mbar) und Schütteln der Siebpartie bei einer Frequenz von 50 Hz mit einer Horizontalbewegung von 8 mm zur Optimierung der Formation entwässert. In der anschließenden Pressenpartie erfolgte eine weitere Entwässerung der Papierbahn bei 10 bar Kolbendruck durch befilzte Legepressen, welche jeweils oberhalb und unterhalb der Papierbahn angeordnet sind. Zur weiteren Trocknung wurde die Papierbahn an IR-Elektrostrahlern vorbeigeleitet (Kassette mit 17 IR Elektrostrahlern, Gesamtleistung 17,5 kW) und anschließend in der Vortrockenpartie über 10 Zylinder von 60 auf 110 °C erwärmt. Die Feuchte der Papierbahn nach der Vortrockenpartie betrug 43 % (bestimmt nach Wärmeschrankverfahren gemäß ISO 287:1985).

Zur Erhöhung der Glätte und Transparenz der Papierbahn wurde diese durch eine Feuchtpresse mit einem Kolbendruck von 50 bar geleitet. In einer Zwischentrockenpartie wurde die Papierbahn über 8 Zylinder von 60 auf 110 °C erwärmt. Die Feuchte nach der Zwischentrockenpartie betrug 4,9 %. In einem Leimbad mit Abquetschpresse (38 bar Kolbendruck), enthaltend 1,5 Gewichtsprozent eines Acrylatpolymers, bezogen auf das Gesamtgewicht des Leimbades, erfolgte die Oberflächenleimung der Papierbahn.

Die Papierbahn wurde anschließend an IR-Elektrostrahlern vorbeigeleitet (Gesamtleistung 12 kW) und in einer Nachtrockenpartie über 4 Zylinder von 60 auf 110 °C erwärmt. Die Feuchte nach der Nachtrockenpartie betrug 7,2 %. Die Papierbahn wurde durch Überleiten über 2 Kühlzylinder abgekühlt und anschließend aufgerollt, wobei die Feuchte in der aufgerollten Papierbahn 7,4 % betrug.

### Beispiel 3: Herstellung eines Transparentpapiers, enthaltend 100 Prozent Holzstofffasern, bezogen auf den Gesamtfasergehalt:

Die Herstellung des Transparentpapieres, welches ausschließlich Holzfasern als Faserstoffe enthält, erfolgte wie für Beispiel 1 beschrieben, wobei statt einer Mischung einer Bambus-Zellstoff-Suspension und einer Holz-Zellstoff-Suspension eine reine Holz-Zellstoff-Suspension eingesetzt wurde, die wie oben unter Punkt 2 der allgemeinen Angaben beschrieben hergestellt wurde.

Die gemäß Beispielen 1 bis 3 erhaltenen Transparentpapiere wurden wie nachfolgend beschrieben auf ihre Eigenschaften untersucht, die in Tabelle 1 dargestellt sind.

Außer im Hinblick auf den eingesetzten Faserstoff unterscheidet sich das Verfahren zur Herstellung des erfindungsgemäßen Transparentpapiers, enthaltend Faserstoffe aus Einjahrespflanzen und/oder andere schnellwachsende Nichtholzfaserstoffe, von dem Herstellungsverfahren des Transparentpapiers aus 100 % Holzfaserstoff gemäß Beispiel 1 bzw. 3 lediglich im Schritt der Mahlung der Zellstoffe.

Um eine vergleichbare Faserlänge und Faserbreite zu erreichen, werden bei Verwendung von Bambuszellstoff gemäß Beispiel 1 und 2 lediglich 6 Durchläufe durch die Refiner-Einheit benötigt, während bei Verwendung des Holzfaserstoffs gemäß Beispiel 3 8 Durchläufe erforderlich waren. Die Dauer eines Durchlaufs betrug bei Verwendung der Nichtholzfaserstoffe in Beispiel 1 und 2 300 Sekunden, während in Beispiel 3 540 Sekunden benötigt wurden. Die Gesamtleistungsaufnahme betrug in Beispiel 1 2.076 kWh und in Beispiel 2 1.875 kW für den Bambusfaseranteil, während sie in Beispiel 3 für die Nadelholzfasern 2.584 kW betrug. Die zur fibrillierenden Mahlung erforderliche Leistung konnte somit um etwa 20 % verringert werden. Ferner wies die erfindungsgemäße Papierbahn gegenüber der Papierbahn aus 100 % Holzfaserstoff eine um 2 % geringere Schrumpfung auf, gemessen über die Breite der Papierbahn.

Bei den Beispielen 1 und 2 handelt es sich um erfindungsgemäße Transparentpapiere, welche 75 % Bambusfasern und 25 % Holz-Primärfaserstoff enthalten, jeweils bezogen auf den Gesamtanteil an Faserstoffen in dem Papier. Bei dem Transparentpapier 3 handelt es sich um ein kommerziell erhältliches Transparentpapier mit 100 % Nadelsulfatzellstoff hoher Ausmahlung als Holz-Primärfaserstoff. Die Transparentpapiere weisen vergleichbare Flächengewichte auf, die der nachfolgenden Tabelle zu entnehmen sind. Die nachfolgend aufgeführten Eigenschaften wurden für dieTransparentpapiere gemäß den jeweils angegebenen Messmethoden bestimmt: Biegesteifigkeit (DIN 53121, ISO 2493), Bestimmung der Bruchlast (DIN 53112, ISO 1924-2), Bestimmung des Berstdrucks nach Mullen (DIN 53141, ISO 2759-2), Bestimmung des Reibungskoeffizienten (DIN 53119-1), Bestimmung der Glätte nach Bekk (DIN 53107, ISO 5627), Bestimmung der Transparenz (DIN 53147, ISO 22891).

Die Nassdehnung nach Fenchel (nachfolgend "Fencheldehnung") wurde mit einer Apparatur, wie von Siebel in "Handbuch der Werkstoffprüfung", 2. Auflage, 4. Band (1953, Springer-Verlag), Seite 241 ff beschrieben, bestimmt. Hierbei wird zur Prüfung des Dehnungs- oder Schrumpfungsverhaltens von Papieren oder Kartons mit Wasser ein 15 mm breiter Teststreifen aus dem zu testenden Papier oder Karton geschnitten. Der Teststreifen wird vor der Messung der Nassdehnung in einem Klima von 23°C und 50% relativer Feuchte konditioniert. Der Streifen wird in das Prüfungsgerät eingespannt, wobei in Abhängigkeit vom Flächengewicht der Probe ein Zusatzgewicht angebracht wird. Bei einem Flächengewicht von bis zu 125 g/m² wurde ein Zusatzgewicht von 25 g verwendet, bei 126 - 150 g/m² von 30 g. Nachdem der Teststreifen eingeklemmt wurde, wird der mit Wasser von 23 °C (± 2 °C) gefüllte Wasserbehälter hochgezogen und festgeschraubt, so dass der Streifen vollständig in Wasser eingetaucht ist. Nach einer Minute wird der Wasserbehälter nach unten weggenommen und nach weiteren 3 Minuten (insgesamt 4 Minuten nach Benetzung des Teststreifens mit Wasser) wird die Dehnung in Millimetern abgelesen. Die Dehnung ergibt sich dann aus der gemessenen Dehnung (in Millimetern) dividiert durch die eingespannte Länge des Teststreifens (z.B. 200 mm), multipliziert mit 100.

Die erhaltenen Ergebnisse sind in Tabelle 1 zusammengefasst. Aufgeführt ist jeweils der Mittelwert aus 15 (Beispiel 1 und 2) bzw. 30 (Beispiel 3) Einzelmessungen. Es ist zu erkennen, dass die Transparenz bei der Verwendung von Nichtholzfaserstoffen zwar geringfügig abnimmt, jedoch noch immer in einem für Transparentpapiere geeigneten Bereich liegt, insbesondere da die Festigkeit und Haptik vollkommen unerwarteterweise auf ähnlichem Niveau liegen.

**Tabelle 1**

| | | Gewicht | | Festigkeiten | | | | | Haptik | | | Optik | Nassdehnung | |
|---|---|---|---|---|---|---|---|---|---|---|---|---|---|---|
| | | g/m² | g/m² | mN | mN | N | N | kPa | | Bekk -sec | Bekk -sec | % | % | % |
| | | Flächen-gewicht lutro | Flächen-gewicht atro | Biege-steifigkeit-längs | Biege-steifig-keit quer | Bruch-last längs | Bruch-last quer | Berst druck | Reibungs-koeffizient | Glätte OS | Glätte, RS | Transparenz | Fenchel dehnung längs | Fenchel dehnung quer |
| **Beispiel 1 Bambus 75%** | **Messwert** | 97,1 | 90,4 | 32,1 | 18,4 | 120,7 | 54,5 | 218 | 0,55 | 19 | 27 | 62,2 | 1,10 | 11,90 |
| | **Standard-abweichung** | 1,63 | 1,46 | 3,14 | 1,92 | 2,74 | 2,29 | 12,65 | 0,03 | 1,13 | 0,65 | 1,05 | 0,08 | 0,88 |
| **Beispiel 2 Bambus 75%** | **Messwert** | 98,5 | 91,9 | 30,4 | 16,3 | 125,0 | 56,0 | 200 | 0,54 | 16 | 24 | 64,1 | 1,2 | 12,4 |
| | **Standard abweichung** | 1,73 | 1,53 | 2,62 | 2,31 | 3,12 | 2,63 | 15,0 | 0,02 | 2,11 | 0,8 | 0,93 | 0,1 | 0,93 |
| **Beispiel 3 Holzfaser 100%** | **Messwert** | 97,7 | 91,4 | 36,1 | 19,5 | 132,1 | 64,6 | 363 | 0,53 | 26 | 34 | 75,62 | 0,95 | 9,83 |
| | **Standard abweichung** | 1,68 | 1,70 | 1,74 | 2,30 | 6,03 | 4,72 | 33,95 | 0,02 | 2,39 | 5,03 | 1,58 | 0,24 | 1,62 |

## Patentansprüche

1. Transparentpapier, **dadurch gekennzeichnet, dass** das Transparentpapier Faserstoffe aus Einjahrespflanzen und/oder andere schnellwachsende Nichtholzfaserstoffe enthält und eine Lichtdurchlässigkeit (Transmission) von mindestens 50 % aufweist.

2. Transparentpapier gemäß Anspruch 1, **dadurch gekennzeichnet, dass** der Anteil an Faserstoffen aus Einjahrespflanzen und/oder anderen schnellwachsenden Nichtholzfaserstoffen 50 bis 100 %, bevorzugt 70 bis 90 % und besonders bevorzugt 70 bis 80 %, bezogen auf den Gesamtgehalt an Faserstoffen in dem Transparentpapier, beträgt.

3. Transparentpapier gemäß Anspruch 1 oder 2, **dadurch gekennzeichnet, dass** die Faserstoffe aus Einjahrespflanzen und/oder die anderen schnellwachsenden Nichtholzfaserstoffe ausgewählt sind aus der Gruppe enthaltend
- Fasern von Getreiden, bevorzugt Stängelfasern von Getreiden, ausgewählt aus der Gruppe enthaltend Reis, Weizen, Roggen, Hafer, Gerste oder Mischungen derselben,
- Fasern von Gräsern, bevorzugt ausgewählt aus der Gruppe enthaltend Esparto- und Sabaigras,
- Fasern von Schilfen, bevorzugt ausgewählt aus der Gruppe enthaltend Papyrus, Schilfgras, Bambus, Zuckerrohr oder Mischungen derselben,
- Bastfasern, bevorzugt von Pflanzen ausgewählt aus der Gruppe, enthaltend Flachs, Leinsamen, Kenaf, Jute, Hanf oder Mischungen derselben,
- Blattfasern, bevorzugt Sisalfasern,
- Frucht- oder Samenfasern
- oder Mischungen derselben,
und besonders bevorzugt Bambusfasern darstellen.

4. Transparentpapier gemäß einem der Ansprüche 1 bis 3, **dadurch gekennzeichnet, dass** die Faserlänge der Faserstoffe aus Einjahrespflanzen und der anderen schnellwachsenden Nichtholzpflanzen im Bereich von 0,5 bis 10 mm, bevorzugt von 1 bis 5 mm und besonders bevorzugt von 1,5 bis 4 mm liegt.

5. Transparentpapier gemäß einem der Ansprüche 1 bis 4, **dadurch gekennzeichnet, dass** das Transparentpapier neben den Faserstoffen aus Einjahrespflanzen und/oder anderen schnellwachsenden Nichholzfaserstoffen Holzfaserstoffe und/oder Sekundärfaserstoffe enthält, bevorzugt in einem Anteil von >0.1 - 50 %, besonders bevorzugt 10 bis 40 % und insbesondere 20 bis 30 %.

6. Transparentpapier gemäß einem der Ansprüche 1 bis 5, **dadurch gekennzeichnet, dass** die Ober- und die Unterseite des Papiers unabhängig voneinander jeweils eine Glätte nach Bekk im Bereich von 0,5 bis 100 s, bevorzugt 1 bis 50 s und besonders bevorzugt 2 bis 30 s aufweisen.

7. Transparentpapier gemäß einem der Ansprüche 1 bis 6, **dadurch gekennzeichnet, dass** das Transparentpapier eine Transmission von mindestens 55 %, bevorzugt mindestens 60 % aufweist.

8. Transparentpapier gemäß einem der Ansprüche 1 bis 7, **dadurch gekennzeichnet, dass** das Transparentpapier neben Faserstoffen weitere Bestandteile aufweist, bevorzugt ausgewählt aus der Gruppe enthaltend:
- Leime und Imprägniermittel, bevorzugt tierische Leime, Harze, Paraffine, Wachse, Nassfestmittel oder Mischungen derselben,
- Füllstoffe, bevorzugt ausgewählt aus der Gruppe enthaltend Kaolin, Talkum, Gips, Bariumsulfat, Kreide, Titanweiß, Methylharnstoffharze oder Mischungen derselben sowie
- weitere Hilfsstoffe, bevorzugt ausgewählt aus der Gruppe enthaltend Farbstoffe, Entschäumer, Dispergiermittel, Retentionsmittel, Flockungsmittel, Netzmittel, Aufheller, Weichmacher oder Mischungen derselben.

9. Transparentpapier gemäß einem der Ansprüche 1 bis 8, **dadurch gekennzeichnet, dass** mindestens eine Oberfläche des Transparentpapiers durch Leimen, Färben, Pigmentieren und/oder Aufhellen behandelt ist.

10. Verfahren zur Herstellung eines Transparentpapiers gemäß einem der Ansprüche 1 bis 9, umfassend die folgenden Schritte:
1) Bereitstellen von Faserstoffen aus Einjahrespflanzen und/oder anderen schnellwachsenden Nichtholzfaserstoffen,
2) Aufbereitung der Nichtholzfaserstoffe und/oder Sekundärfaserstoffe, welche aus Einjahrespflanzen, anderen Nichtholzfaserstoffen und/oder Holzfaserstoffen gewonnen wurden, zum Ganzstoff durch Aufschlagen, Mahlen, Suspendieren in Wasser und/oder Zusetzen von weiteren Stoffen wie Farbstoffen, Pigmenten, Bleichmitteln, Bindemitteln und/oder Füllstoffen,
3) Blattbildung und Trocknung des Papiers, bevorzugt auf einer Papiermaschine,
4) optional Oberflächenbehandlung und/oder Veredlung des Papiers, bevorzugt durch Färben, Streichen, Leimen, weiteres Trocknen, Glätten und/oder Prägen.

11. Verfahren gemäß Anspruch 10, **dadurch gekennzeichnet, dass** die Blattbildung und Trocknung gemäß Schritt 3 des Verfahrens die folgenden Schritte umfasst:
a) Erhitzen des in Schritt 2 erhaltenen Gemisches auf 40 bis 95 °C, bevorzugt 65 bis 85 °C und besonders bevorzugt 75 bis 85 °C,
b) gleichförmiges Verteilen des Gemisches zu einer zusammenhängenden Bahn auf mindestens einem Sieb oder zwischen mindestens zwei Sieben,
c) Entwässern des sich bildenden Faserstoffvlieses, optional durch Anlegen von externem Vakuum und/oder unter Wärmezufuhr, bis die Papierbahn eine Restfeuchte im Bereich von 30 bis 50 %, bezogen auf das Gesamtgewicht der Papierbahn, aufweist,
d) Pressen der Papierbahn, bevorzugt mittels Feuchtpresse,
e) Zwischentrocknung der Papierbahn, bis diese eine Restfeuchte im Bereich von 2 bis 8 %, bezogen auf das Gesamtgewicht der Papierbahn, aufweist, bevorzugt mit Hilfe von mit Dampf beheizten Trockenzylindern.

12. Verfahren nach Anspruch 10 oder 11, **dadurch gekennzeichnet, dass** nach dem Aufschlagen der Faserballen die Faserlänge der Faserstoffe während des Mahlvorgangs kontrolliert und durch geeignete Energiebeaufschlagung eingestellt wird.

13. Verwendung von Faserstoffen aus Einjahrespflanzen und/oder anderen schnellwachsenden Nichtholzfaserstoffen zur Herstellung eines Transparentpapiers nach einem der Ansprüche 1 bis 9.

14. Verwendung eines Transparentpapiers nach einem der Ansprüche 1 bis 9 für Briefumschläge, als Bastelpapier, für Broschüren und/oder Zwischenlagen für Broschüren, für Inkjet- und Laserdruckanwendungen sowie als Schreib-, Mal- und/oder Druckstoff.
